# EUROPÄISCHE PATENTSCHRIFT

(11) **EP 1 203 648 B1**
(45) Veröffentlichungstag und Bekanntmachung des Hinweises auf die Patenterteilung: **21.09.2005**
(21) Anmeldenummer: 01124400.1
(22) Anmeldetag: 25.10.2001
(51) Int. Cl.: B27N 3/00, C09J 133/00, C09J 125/00

(54) **Verfahren zur Herstellung von Holzpressplatten**
Method for the fabrication of wooden fibreboards
Procédé pour la fabrication de panneaux en fibres de bois

(30) Priorität: 02.11.2000 DE 10054163
(43) Veröffentlichungstag der Anmeldung: 08.05.2002
(73) Patentinhaber: Wacker Polymer Systems GmbH & Co. KG, 84489 Burghausen (DE)
(72) Erfinder: Wierer, Konrad Alfons, Dr., 84489 Burghausen (DE); Hashemzadeh, Abdulmajid, Dr., 84508 Burgkirchen (DE); Marquardt, Klaus, Dr., 84489 Burghausen (DE)
(74) Vertreter: Schuderer, Michael

(56) Entgegenhaltungen:
- WO-A-83/04387
- WO-A-97/28935

## Beschreibung

Die Erfindung betrifft ein Verfahren zur Herstellung von Holzpressplatten durch Verpressung von beleimten Holzpartikeln, wobei die Holzpartikel in einer Refineranlage unter Hitze und Dampfdruck gekocht und gemahlen werden, anschließend in einem Entspannungsrohr im Dampfstrom aufgewirbelt werden, danach getrocknet werden, und schliesslich unter Druck und gegebenenfalls erhöhter Temperatur zu Platten verpresst werden.

Zur Herstellung von Holzpressplatten werden die Holzpartikel, beispielsweise Holzfasern oder Holzspäne, mit einem organischen Klebemittel unter Druck und bei erhöhter Temperatur verleimt. Das wichtigste Bindemittel für die Faserplattenherstellung sind Harnstoff-Formaldehyd-Harze (UF-Harze). Zur Herstellung von feuchtebeständigen Holzpressplatten haben die Phenol-Formaldehyd-Harze (PF-Harze) grosse Bedeutung. Zur Verbesserung der Feuchtebeständigkeit von Holzpressplatten werden auch Melamin-Formaldehyd-Harze (MF-Harze) eingesetzt. Nachteilig ist bei diesen Klebemitteln, dass sowohl bei der Herstellung der Spanplatten als auch bei Gebrauch der fertig verpressten Spanplatten Formaldehyd emittiert wird. Ein weiterer Nachteil dieser Reaktivharze zeigt sich bei der Herstellung von MDF- und HDF-Faserplatten: Bei der Herstellung von MDF-Platten (Medium Density Fibreboard) und HDF-Platten (High Density Fibreboard) werden die Fasern in einer Refineranlage in einem ersten Schritt hydrothermisch vorbehandelt, das heisst unter Hitze und Dampfdruck gekocht und gemahlen. Anschliessend werden die Fasern nach der Mahlung, noch unter Dampfdruck und bei Temperaturen von 120°C bis 150°C, durch Einspritzen von wässrigen Dispersionen der Klebemittel über ein gekühltes Ventil in das Entspannungsrohr beleimt. Die bei einer Fliessgeschwindigkeit von 200 bis 500 m/s auftretenden Turbulenzen verteilen das Bindemittel gleichmässig auf der Faseroberfläche. Schliesslich werden die beleimten Fasern getrocknet, gleichmässig abgelegt und bei Temperaturen von 150 bis 250°C zu Platten verpresst. Problematisch ist, dass bei der Beleimung in diesem Verfahren die Reaktivharze durch die thermische Belastung bereits im Entspannungsrohr reagieren und dabei bis zu 25 % deren Bindepotentials beim Pressen verloren gehen.

Formaldehydfreie, thermisch härtbare, wässrige Bindemittel zur Herstellung von Holzpressplatten sind beispielsweise aus der WO-A 97/31059 bekannt, darin wir ein Gemisch aus carboxylfunktionellem Copolymer und einem Alkanolamin mit mindestens zwei Hydroxygruppen eingesetzt. Wässrige Klebemittel-Zusammensetzungen aus Polycarbonsäure und Hydroxyalkylgruppen-substituierten Aminoaliphaten sind in der WO-A 97/45461 beschrieben. Die WO-A 99/02591 betrifft Zusammensetzungen aus carboxylfunktionellem Copolymer und langkettigen Aminen. Nachteilig ist bei diesen Systemen, welche über eine Veresterungsreaktion vernetzen, dass die Vernetzung nur im wasserfreien Zustand, bei der Trocknung erfolgt. Die WO-A 97/28935 betrifft ein Verfahren zur Herstellung von Holzfaserplatten, wobei als Bindemittel Polyurethan-Kondensationspolymerisate eingesetzt werden, und zwar in einer Weise, bei der die beiden Komponenten, die NCO-Komponente und die PolyolKomponente getrennt auf die Holzfaser aufgebracht werden.

Der Erfindung lag somit die Aufgabe zugrunde ein Verfahren zur Herstellung von Holzpressplatten zur Verfügung zu stellen, bei dem ein vorzeitiges Abreagieren von funktionellen Gruppen weitgehend unterbunden wird und bei dem die Emission von Schadstoffen wie Formaldehyd vermieden wird, aber trotzdem eine hochwertige Verleimung erhalten wird.

Gegenstand der Erfindung ist ein Verfahren zur Herstellung von Holzfaserpressplatten durch Verpressung von beleimten Holzfasern, wobei die Holzfasern in einer Refineranlage unter Hitze und Dampfdruck gekocht und gemahlen werden, anschliessend in ein Entspannungsrohr überführt werden, danach getrocknet werden, und schliesslich unter Druck und gegebenenfalls erhöhter Temperatur zu Platten verpresst werden, dadurch gekennzeichnet, dass zur Beleimung ein zweikomponentiges Bindemittel eingesetzt wird, wobei die eine Komponente A) bei Temperaturbelastung nicht-reaktive, funktionelle Gruppen enthält, und die zweite Komponente B) bei Temperaturbelastung reaktive, funktionelle Gruppen enthält und die Komponente A) in der Refineranlage bei einer Temperatur von 120°C bis 200°C, vor dem Mahlschritt, während des Mahlschrittes, oder kurz nach dem Mahlschritt, im vorderen Abschnitt des Entspannungsrohres, zugegeben wird, und die Komponente B) bei einer niedrigeren Temperatur von höchstens 150°C, am Ende des Entspannungsrohres, oder während oder nach dem Trocknen der Holzfasern zugegeben wird, und wobei als Komponente A) ein Copolymer enthalten ist aus einer oder mehreren Comonomereinheiten aus der Gruppe umfassend Vinylester von unverzweigten oder verzweigten Alkylcarbonsäuren mit 1 bis 18 C-Atomen, Acrylsäureester oder Methacrylsäureester von verzweigten oder unverzweigten Alkoholen mit 1 bis 15 C-Atomen, Diene, Olefine, Vinylaromaten und Vinylhalogenide, und aus 0.1 bis 50 Gew.-%, bezogen auf das Gesamtgewicht des Copolymers, einer oder mehrerer Einheiten, welche Carboxyl-, Hydroxy- oder NH-Gruppen enthalten.

Geeignete carboxylfunktionelle Comonomere für Copolymer A) sind ethylenisch ungesättigte Mono- und Dicarbonsäuren, vorzugsweise Acrylsäure, Methacrylsäure, Crotonsäure, Itaconsäure, Fumarsäure und Maleinsäure. Die Carboxylfunktion kann auch durch Copolymerisation von Maleinsäureanhydrid in das Copolymer A) eingeführt werden. Geeignete hydroxyfunktionelle Comonomere sind Hydroxyalkylacrylate und Hydroxyalkylmethacrylate mit C₁- bis C₈-Alkylrest, vorzugsweise Hydroxyethylacrylat und -methacrylat, Hydroxypropylacrylat und -methacrylat, Hydroxybutylacrylat und -methacrylat. Geeignete NH-funktionelle Comonomere sind (Meth)Acrylamid, Diacetonacrylamid, Maleinimid, Malein- und Fumarsäuremonoalkylesteramid, Malein- und Fumarsäurediamid, Glutar- und Bernsteinsäuremonovinylesteramid, Glutar- und Bernsteinsäuremonoallylesteramid. Die NH-funktionellen Einheiten können auch als aminofunktionelle Oligomere mit primären oder sekundären NH-Gruppen, bevorzugt mit primären NH-Gruppen wie Jeffamine, dem Copolymer A) zugegeben werden. Der Anteil an funktionellen Einheiten in Copolymer A) beträgt vorzugsweise 1 bis 30 Gew.-%, besonders bevorzugt 5 bis 20 Gew.-%, jeweils bezogen auf das Gesamtgewicht des Copolymers.

Bevorzugt sind die nachfolgend genannten Polymerzusammensetzungen für das Copolymere A), welches noch die eben genannten, funktionelle Gruppen enthaltenden Einheiten, in den eben beschriebenen Mengen aufweisen:
Vinylacetat-Polymerisate;
Vinylester-Ethylen-Copolymere, wie Vinylacetat-Ethylen-Copolymere;
Vinylester-Ethylen-Vinylchlorid-Copolymere, wobei als Vinylester bevorzugt Vinylacetat und/oder Vinylpropionat und/oder ein oder mehrere copolymerisierbare Vinylester wie Vinyllaurat, Vinylpivalat, Vinyl-2-ethylhexansäureester, Vinylester einer alpha-verzweigten Carbonsäure mit 5 bis 11 C-Atomen, insbesondere Versaticsäurevinylester (VeoVa9^{R}, VeoVa10^{R}), enthalten sind;
Vinylacetat-Copolymere mit einem oder mehreren copolymerisierbaren Vinylester wie Vinyllaurat, Vinylpivalat, Vinyl-2-ethylhexansäureester, Vinylester einer alpha-verzweigten Carbonsäure mit 5 bis 11 C-Atomen, insbesonders Versaticsäure-Vinylester (VeoVa9^{R}, VeoVa10^{R}), welche gegebenenfalls noch Ethylen enthalten;
Vinylester-Acrylsäureester-Copolymerisate insbesondere mit Vinylacetat, und Butylacrylat und/oder 2-Ethylhexylacrylat, welche gegebenenfalls noch Ethylen enthalten;
Vinylester-Acrylsäureester-Copolymerisate mit Vinylacetat und/oder Vinyllaurat und/oder Versaticsäure-Vinylester und Acrylsäureester, insbesondere Butylacrylat oder 2-Ethylhexylacrylat, welche gegebenenfalls noch Ethylen enthalten.

Besonders bevorzugt sind dabei (Meth)acrylsäureester- und Styrol-Polymerisate:
Copolymerisate mit n-Butylacrylat und/oder 2-Ethylhexylacrylat; Copolymerisate von Methylmethacrylat mit Butylacrylat und/oder 2-Ethylhexylacrylat, und/oder 1,3-Butadien;
Styrol-1,3-Butadien-Copolymere und Styrol-(Meth)Acrylsäureester-Copolymere wie Styrol-Butylacrylat, Styrol-Methylmethacrylat-Butylacrylat oder Styrol-2-Ethylhexylacrylat, wobei als Butylacrylat n-, iso- und t-Butylacrylat eingesetzt werden kann.

Am meisten bevorzugt werden Zusammensetzungen mit einem carboxylfunktionellen Styrol-n-Butylacrylat- und/oder einem carboxylfunktionellen Styrol-Methylmethacrylat-n-Butylacrylat-Copolymer als Copolymer A).

Weitere mögliche Komponenten A) sind Polyester- oder Polyätherharze, die Hydroxyl-, Amin- oder Carboxylgruppen enthalten.

Geeignete Vernetzer B) sind nicht-thermoplastische Verbindungen wie Epoxidvernetzer vom Bisphenol-A-Typ, das heisst Kondensationsprodukte von Bisphenol-A und Epichlorhydrin oder Methylepichlorhydrin. Derartige Epoxidvernetzer sind im Handel, beispielsweise unter den Handelsnamen Epicote oder Eurepox, erhältlich. Geeignet sind auch, gegebenenfalls blockierte, Diisocyanate sowie Oligo- oder Polyisocyanate, beispielsweise gängige Handelsprodukte wie m-Tetramethylxylen-Diisocyanat (TMXDI), Methylendiphenyl-Diisocyanat (MDI), Toluoldiisocyanat, Isophorondiisocyanat, Dimethyl-meta-isopropenylbenzylisocyanat. Geeignete Vernetzer B) sind auch Verbindungen mit zwei oder mehr Gruppen aus der Reihe Aldehyd-, Keto-, reaktive CH-Gruppe wie Glutaraldehyd, Terephthaldialdehyd; Bisacetoacetate des Ethylen-, Propylen-, Butylen-, Hexadienglykols; Verbindungen mit mehreren Aziridin-, Carbodiimid- oder Oxazolin-Gruppen.

Als Vernetzer B) geeignet sind auch Copolymere, welche Epoxy-, N-Methylol-, Ethylencarbonat- oder Isocyanat-Gruppen oder Kombinationen dieser Gruppen enthalten. Die Polymerzusammensetzungen für den Vernetzer B) sind aus den für das Copolymer A) als geeignet beschriebenen Comonomeren aufgebaut. Bevorzugt sind auch hier die für das Copolymere A) genannten bevorzugten Polymerzusammensetzungen, welche zusätzlich noch Epoxy-, N-Methylol-, Ethylencarbonat- und/oder Isocyanat-Gruppen enthaltende Comonomereinheiten aufweisen. Besonders bevorzugt sind auch hier (Meth)acrylsäureester- und Styrol-Polymerisate, beispielsweise Copolymerisate mit n-Butylacrylat und/oder 2-Ethylhexylacrylat; Copolymerisate von Methylmethacrylat mit Butylacrylat und/oder 2-Ethylhexylacrylat, und/oder 1,3-Butadien; Styrol-1,3-Butadien-Copolymere und Styrol-(Meth)Acrylsäureester-Copolymere wie Styrol-Butylacrylat, Styrol-Methylmethacrylat-Butylacrylat oder Styrol-2-Ethylhexylacrylat, wobei als Butylacrylat n-, iso-, t-Butylacrylat eingesetzt werden kann.

Der Gehalt an Epoxy-, N-Methylol-, Ethylencarbonat- und Isocyanat-funktionellen Comonomeren beträgt 0.1 bis 50 Gew.-%, vorzugsweise 1 bis 30 Gew.-%, besonders bevorzugt 5 bis 20 Gew.-%, jeweils bezogen auf das Gesamtgewicht des Copolymers B). Geeignete epoxidfunktionelle Comonomere sind Glycidylacrylat, Glycidylmethacrylat, Allylglycidether, Vinylglycidether, Vinylcyclohexenoxid, Limonenoxid, Myrcenoxid, Caryophyllenoxid, mit einem Glycidylrest im Aromaten substituierte Styrole und Vinyltoluole sowie mit einem Glycidresten im Aromaten substituierte Vinylbenzoate. Geeignete Isocyanat-funktionelle Comonomere sind 2-Methyl-2-isocyanatopropylmethacrylat und Isopropenyl-dimethylbenzylisocyanat (TMI). Geeignete N-Methylol-funktionelle Comonomere sind N-Methylolacrylamid (NMA), N-Methylolmethacrylamid, N-Methylolallylcarbamat, Alkylether wie der Isobutoxyether oder Ester des N-Methylolacrylamids, des N-Methylolmethacrylamids und des N-Methylolallylcarbamats.

Geeignete Vernetzer B) in Kombination mit carboxylfunktionellen Copolymeren A) sind Di-, Oligo- und Polyamine wie Diaminobutan, Hexamethylendiamin, Polyalkylenamine wie Triethylentetramin, Polyoxyalkylenamine (Jeffamine). Weitere Beispiele für geeignete Vernetzer B) in Kombination mit carboxylfunktionellen Copolymeren A) sind Verbindungen mit zwei oder mehr OH-Gruppen wie Ethylenglykol, Butandiol, Pentaerythriol, Polytetramethylenglykol, Bisphenol A sowie Polyalkylenoxidaddukte von Ethylenglykol. Geeignet als Vernetzer B) für carboxylfunktionelle Copolymere A) sind auch polyvalente Metallionen wie Aluminium-, Eisen(III) - oder Zink-Chlorid.

Geeignete Vernetzer B) in Kombination mit hydroxyfunktionellen Copolymeren A) sind Verbindungen mit zwei und mehr Silanol- oder Alkoxysilan-Gruppen wie Methyltriethoxysilan in monomerer oder kondensierter Form, sowie polyvalente Metallionen wie Aluminium-, Eisen(III) - oder Zink-Chlorid.

Geeignete Vernetzer B) in Kombination mit NH-funktionellen Copolymeren A) sind Di-, Oligo- und Polycarbonsäuren wie Adipinsäure, Polyacrylsäure.

Im Falle der eben genannten Systeme mit carboxyl-, hydroxy- und NH-funktionellen Copolymeren A) kann auch so vorgegangen werden, dass der Vernetzer B) zusammen mit einem Vernetzungskatalysator zugegeben wird. Beispiele für Vernetzungskatalysatoren sind Zitronensäure, Oxalsäure, Butantetracarbonsäure, quarternäre Phosphoniumsalze wie Tetrabutylphosphoniumsalze, Natriumhypophosphit und Dibutylzinndilaurat. Eine alternative Ausführungsform dazu ist auch die, das Copolymere A) zusammen mit der Komponente B) zuerst zuzugeben, und den Katalysator in dem späteren Schritt zuzugeben.

Die beiden Komponenten A) und B) liegen in einem solchen Verhältnis vor, dass das molare Verhältnis an funktionellen Gruppen von Komponente A) zu Komponente B) von 5 : 1 bis 1 : 5 variiert. Besonders bevorzugt werden äquimolare Verhältnisse der funktionellen Gruppen. Der Katalysator wird in wirksamen Mengen, im allgemeinen 0.001 bis 2.0 Gew.-% bezogen auf die funktionelle Komponente, eingesetzt.

Werden für die Komponenten A) und B) jeweils entsprechend funktionalisierte Copolymere eingesetzt, so werden diese so ausgewählt, dass sie miteinander verträglich sind, das heisst auf molekularer Ebene miteinander mischbar sind. Üblicherweise geht man daher so vor, dass die in der Kombination vorliegenden Copolymere A) und B), abgesehen von den funktionellen Comonomereinheiten, grösstenteils aus denselben Comonomereinheiten aufgebaut sind. Am meisten bevorzugt werden daher Zusammensetzungen mit carboxylfunktionellem Styrol-n-Butylacrylat- und/oder Styrol-Methylmethacrylat-n-Butylacrylat-Copolymer als Bestandteil A) und mit glycidylmethacrylathaltigem Styrol-n-Butylacrylat- und/oder Styrol-Methylmethacrylat-n-Butylacrylat-Copolymer als Bestandteil B).

Die Anwendung der Bestandteile A) und B) kann in trockener, pulverförmiger Form (Trockenbeleimung), in Form einer wässrigen Dispersion oder einer wässrigen Lösung (Nassbeleimung) erfolgen. Die Bestandteile A) und B) können dabei beide als Pulver oder beide als wässrige Lösung oder wässrige Dispersion eingesetzt werden. Es können auch Pulver, wässrige Lösungen oder wässrige Dispersionen eingesetzt werden, welche jeweils einen Bestandteil enthalten, in beliebiger Kombination eingesetzt werden. Die Bindemittelbestandteile A) und B) werden generell getrennt als 2-Komponenten-System eingesetzt. Beim Einsatz von pulverförmigem Bindemittel können gegebenenfalls die Fasern mit Wasser oder einer Olefinwachsemulsion befeuchtet werden. Dazu werden 2 bis 10 Gew.-% Wasser (Olefinwachsemulsion), bezogen auf Bindemittel, auf die Fasern oder Späne aufgesprüht.

Die Herstellung von MDF-Platten (Medium Density Fibreboard) und HDF-Platten (High Density Fibreboard) ist in Deppe, Ernst, Taschenbuch der Spanplattentechnik, 3. Auflage 1991 detailliert beschrieben. Im allgemeinen wird die Bindemittelzusammensetzung in einer Menge von 2 bis 30 Gew.-%, bevorzugt in einer Menge von 7 bis 15 Gew.-%, jeweils bezogen auf Holz (fest/fest), eingesetzt.

Zur Herstellung von MDF- bzw. HDF-Faserplatten werden die Holzschnitzel üblicherweise über einen Einfülltrichter und eine Schnecke in den Kocher der Refineranlage transportiert. Dort werden die Holzschnitzel einige Minuten, im allgemeinen 5 bis 15 Minuten, bei einem Wasserdampfdruck von 1 bis 8 bar und einer Temperatur von 120 bis 200°C, erweicht. Anschließend werden die erweichten Schnitzel, beispielsweise mittels einer weiteren Schnecke, in die Mühle der Refineranlage gefördert, üblicherweise einem Scheibenrefiner, wo zwischen Mahlscheiben die Holzschnitzel zerfasert werden. Zur Beleimung werden die Fasern nach der Mahlung, noch unter Dampfdruck und bei Temperaturen von 120°C bis 150°C in das Entspannungsrohr (Blow-line) der Refineranlage gefördert. Nach dem Entspannungsrohr gelangen die Fasern in einen Trockner, beispielsweise einem Rohrtrockner, und werden anschliessend von einer Streumaschine gleichmässig auf ein Formband aufgestreut und gegebenenfalls kalt vorgepresst. Zuletzt wird die Faserschicht mittels Heizplatten bei Temperaturen von 150°C bis 250°C und unter einem Druck von 10 bis 100 bar zu Platten verpresst.

Die Beleimung erfolgt mittels getrennter Zugabe der beiden Komponenten des 2K-Systems. Die bei dem zur Anwendung kommenden System thermisch stabilere Komponente A) wird dabei in die Refineranlage, vor der Mühle, oder in der Mühle, oder kurz nach der Mühle im vorderen Abschnitt, vorzugsweise im ersten Drittel des Entspannungsrohrs (blow-line), zugegeben. Der zweite Bestandteil, die Vernetzerkomponente B) bzw. die die Vernetzung auslösende Komponente B), wird in einer späteren Stufe des Verfahrens eingebracht. Dies kann am Ende der Entspannungsstrecke der Refineranlage, vorzugsweise im letzten Drittel des Entspannungsrohres, während dem Trocknen der Fasern im Trocknungsrohr, oder nach dem Trocknen der Fasern erfolgen. Der Vorteil dieses Verfahrens besteht darin, dass die Vernetzerkomponente B) in einem Verfahrensschritt zugegeben wird, bei dem die thermische Belastung niedriger ist, und somit keine oder eine weit geringere Vorvernetzung auftritt.

### Beispiele:

### Vergleichsbeispiel 1:

Fichtenholzspäne wurden im Refiner bei 5 bar und 147°C für 5 min gekocht und mit Mahlscheibenabstand 0.1 mm bei einer Leistungsaufnahme von ca. 20 kW aufgemahlen. Die Fasern wurden ohne Beleimung auf 2 % Restfeuchte getrocknet und ohne Verdichtung zwischengelagert.
In einem Lödige Pflugscharmischer mit Mehrstufenmesserkopf wurden zu 755 g gemahlenen Fasern gleichmäßig mit 112 g (= 15 Gew.-%, fest/fest) pulverigem Phenol-Formaldehyde Harz ( PF) vermischt. Zur besseren Haftung der Pulver setzte man 5 Gew.-% Wasser im Lödigemischer zu.
Die beleimten Fasern wurden in einen 50 x 50 cm² grossen, 40 cm hohen Rahmen gleichmässig per Hand ausgestreut und bei Raumtemperatur verdichtet. Diese Matte wurde aus dem Rahmen genommen und in eine Flachpresse gelegt und für 180 sec bei 200°C mit bis zu 50 bar Druck auf 3 mm Solldichte verpreßt. Die heisse Platte wurden zur Vervollständigung der Vernetzungsreaktion in eine Isolierbox gelegt und 12 Stunden warmgehalten, anschliessend zurechtgeschnitten und den Eigenschaftsprüfungen unterworfen.

### Vergleichsbeispiel 2:

Es wurde analog Vergleichsbeispiel 1 vorgegangen, mit dem Unterschied, dass als Bindemittel 15 Gew.-% (fest/fest) einer Pulvermischung aus einem Styrol-Butylacrylat-Acrylsäure-Copolymer mit einer Tg > 50°C und einem Styrol-Butylacrylat-Glycidylmethacrylat-Copolymer mit einer Tg > 50°C eingesetzt wurde, und keine 12-stündige Lagerung der Platten vor der Testung erfolgte.

### Vergleichsbeispiel 3:

Fichtenholzspäne wurden im Refiner bei 5 bar und 147°C für 5 min gekocht und mit Mahlscheibenabstand 0.1 mm bei einer Leistungsaufnahme von ca. 20 kW aufgemahlen. Kurz nach der Mühle, im ersten Drittel der blow-line, wurde ein Gemisch von wässrigen Dispersionen eines Styrol-Butylacrylat-Acrylsäure-Copolymers mit einer Tg > 50°C und eines Styrol-Butylacrylat-Glycidylmethacrylat-Copolymers mit einer Tg > 50°C, mit jeweils 50 % Festgehalt, in einer Menge von 15 Gew.-% (fest/fest) zugegeben. Die beleimten Fasern wurden anschliessend auf 2 % Restfeuchte getrocknet und ohne Verdichtung zwischengelagert.
Die beleimten Fasern wurden in einen 50 x 50 cm² grossen, 40 cm hohen Rahmen gleichmässig per Hand ausgestreut und bei Raumtemperatur verdichtet. Diese Matte wurde aus dem Rahmen genommen und in eine Flachpresse gelegt und 180 sec bei 200°C mit bis zu 50 bar Druck auf 3 mm Solldichte verpresst. Die Platte wurden anschliessend zurechtgeschnitten und den Eigenschaftsprüfungen unterworfen.

### Beispiel 4:

Fichtenholzspäne wurden im Refiner bei 5 bar und 147°C für 5 min gekocht und mit Mahlscheibenabstand 0.1 mm bei einer Leistungsaufnahme von ca. 20 kW aufgemahlen. Kurz nach der Mühle wurde eine wässrige Dispersion eines Styrol-Butylacrylat-Acrylsäure-Copolymers mit einer Tg > 50°C in einer Menge von 9 Gew.-% (fest/fest) zugegeben. Die beleimten Fasern wurden anschliessend auf 2 % Restfeuchte getrocknet, und die getrockneten Fasern mit 6 Gew.-% pulverförmigem Styrol-Butylacrylat-Glycidylmethacrylat-Copolymer mit einer Tg > 50°C in einem Lödige Pflugscharmischer mit Mehrstufenmesserkopf vermischt. Die beleimten Fasern wurden in einen 50 x 50 cm² grossen, 40 cm hohen Rahmen gleichmässig per Hand ausgestreut und bei Raumtemperatur verdichtet. Diese Matte wurde aus dem Rahmen genommen und in eine Flachpresse gelegt und für 180 sec bei 200°C mit bis zu 50 bar Druck auf 3 mm Solldichte verpresst. Die Platte wurden anschliessend zurechtgeschnitten und den Eigenschaftsprüfungen unterworfen.

### Anwendungstechnische Prüfungen:

Von den hergestellten Pressplatten wurden die Querzugfestigkeit nach EN 319, die Biegefestigkeit nach DIN 52 362 und die Dickenquellung nach 2 h und 24 h nach DIN 52 364 geprüft.
Die Messergebnisse sind in der Tabelle zusammengefasst.

Vergleichsbeispiel 1 zeigt hohe Querzug- und Biegefestigkeit, sowie geringe Wasserquellung. Da das Phenolharz nicht im Refiner, sondern bei Raumtemperatur auf trockenen Fasern zugegeben wurde, stand bei der Pressung die volle Vernetzung zur Verfügung.
Nachteilig ist die nachträgliche lange Thermobehandlung um die Vernetzungsreaktion vollständig ablaufen zu lassen. Nachteilig ist auch die hohe Splittergefahr der Pressplatten, bedingt durch den hohen Vernetzungsgrad und die niedrige Flexibilität des Harzes. Dies ist gerade in Anwendungen für den Automobilbereich wegen der Verletzungsgefahr bei Unfällen unerwünscht.
Die Platte war gelb-braun gefärbt und wies einen deutlichen unangenehmen Geruch auf.

Vergleichsbeispiel 2 führt zu ähnlichen Festigkeiten und Quellwerten wie das Vergleichsbeispiel 1. Besonders auffällig ist bei den Biegetests die Durchbiegung von über 29 mm ohne einen Plattenbruch zu bekommen. Da das Bindemittel nach der Fasertrocknung zugegeben wurde steht die volle Vernetzungskapazität zur Verfügung.

Vergleichsbeispiel 3 wurde über die Nassbeleimung mit demselben Harz gebunden wie Vergleichsbeispiel 2 über Trockenbeleimung. In der Nassbeleimung wird das Harz durch die stärkeren Turbulenzen und der langen Mischungsstrecke generell gleichmässiger an der Faseroberfläche verteilt. Man erwartet dadurch eine stärkere Bindung der Fasern in der Pressplatte. Der Vergleich der Werte zeigt aber, dass die Nassbeleimung leicht schwächer als die Trockenbeleimung ist.
Ursache des Bindeverlustes ist, dass schon im Refiner die Vernetzung teils abläuft. Beim Verpressen fliesst dann das Harz schlechter und kann nicht mehr so gut abbinden.

Beispiel 4 zeigt die besten Festigkeiten. Hier wurde in der Nassbeleimung nur eine Komponente mit thermisch stabilen funktionellen Gruppen eingebracht und eine optimale Bindemittelverteilung erreicht. Die zweite Komponente mit vernetzbaren, thermisch instabilen Gruppen wurde bei kurzzeitiger und geringer thermischer Belastung mittels Trockenbeleimung zugegeben. Damit steht bei der Pressung die volle Vernetzungskapazität zur Verfügung.

**Tabelle:**

| Beispiel | Querzugfestigkeit N/mm² | Biegefestigkeit N/mm² | Biege-E-Modul | Quellung 2 h | Quellung 24 h |
|---|---|---|---|---|---|
| V.Bsp. 1 | 1.37 | 60.3 | 6226 | 4 | 12 |
| V.Bsp. 2 | 1.01 | 48.0 | 5021 | 6 | 16 |
| V.Bsp. 3 | 0.95 | 43.6 | 4772 | 13 | 29 |
| Bsp. 4 | 1.93 | 56.4 | 5177 | 8 | 21 |

## Patentansprüche

1. Verfahren zur Herstellung von Holzfaserpressplatten durch Verpressung von beleimten Holzfasern, wobei die Holzfasern in einer Refineranlage unter Hitze und Dampfdruck gekocht und gemahlen werden, anschliessend in ein Entspannungsrohr überführt werden, danach getrocknet werden, und schliesslich unter Druck und gegebenenfalls erhöhter Temperatur zu Platten verpresst werden, **dadurch gekennzeichnet, dass** zur Beleimung ein zweikomponentiges Bindemittel eingesetzt wird, wobei die eine Komponente A) bei Temperaturbelastung nicht-reaktive, funktionelle Gruppen enthält, und die zweite Komponente B) bei Temperaturbelastung reaktive, funktionelle Gruppen enthält und die Komponente A) in der Refineranlage bei einer Temperatur von 120°C bis 200°C, vor dem Mahlschritt, während des Mahlschrittes, oder kurz nach dem Mahlschritt, im vorderen Abschnitt des Entspannungsrohres, zugegeben wird, und die Komponente B) bei einer niedrigeren Temperatur von höchstens 150°C, am Ende des Entspannungsrohres, oder während oder nach dem Trocknen der Holzfasern zugegeben wird, und wobei als Komponente A) ein Copolymer enthalten ist, aus einer oder mehreren Comonomereinheiten aus der Gruppe umfassend Vinylester von unverzweigten oder verzweigten Alkylcarbonsäuren mit 1 bis 18 C-Atomen, Acrylsäureester oder Methacrylsäureester von verzweigten oder unverzweigten Alkoholen mit 1 bis 15 C-Atomen, Diene, Olefine, Vinylaromaten und Vinylhalogenide, und aus 0.1 bis 50 Gew.-%, bezogen auf das Gesamtgewicht des Copolymers, einer oder mehrerer Einheiten, welche Carboxyl-, Hydroxy- oder NH-Gruppen enthalten.

2. Verfahren nach Anspruch 1, **dadurch gekennzeichnet, dass** im Copolymer A) als carboxylfunktionelle Comonomereinheiten solche enthalten sind, welche durch Copolymerisation mit ethylenisch ungesättigten Mono- oder Dicarbonsäuren oder durch Copolymerisation von Maleinsäureanhydrid erhalten werden, als hydroxyfunktionelle Comonomereinheiten solche enthalten sind, welche durch Copolymerisation von Hydroxyalkylacrylaten und Hydroxyalkylmethacrylaten mit C₁- bis C₈-Alkylrest erhalten werden, als NH-funktionelle Comonomere solche aus der Gruppe umfassend (Meth)Acrylamid, Diacetonacrylamid, Maleinimid, Malein- und Fumarsäuremonoalkylesteramid, Malein- und Fumarsäurediamid, Glutar- und Bernsteinsäuremonovinylesteramid, Glutar- und Bernsteinsäuremonoallylesteramid copolymerisiert werden, oder die NH-Funktionen als aminofunktionelle Oligomere mit primären oder sekundären NH-Gruppen dem Copolymer A) zugegeben werden.

3. Verfahren nach Anspruch 1 bis 2, **dadurch gekennzeichnet, dass** als Vernetzer B) Epoxidvernetzer vom Bisphenol-A-Typ, Diisocyanate sowie Oligo- oder Polyisocyanate, oder Verbindungen mit zwei oder mehr Gruppen aus der Reihe Aldehyd-, Keto-, reaktive CH-Gruppe, oder Verbindungen mit mehreren Aziridin-, Carbodiimid- oder Oxazolin-Gruppen, eingesetzt werden.

4. Verfahren nach Anspruch 1 bis 2, **dadurch gekennzeichnet, dass** als Vernetzer B) Copolymere, welche Epoxy-, N-Methylol-, Ethylencarbonat- oder Isocyanat-Gruppen oder Kombinationen dieser Gruppen enthalten, eingesetzt werden, wobei die Polymerzusammensetzungen für den Vernetzer B) aus den für das Copolymer A) beschriebenen Comonomeren aufgebaut sind.

5. Verfahren nach Anspruch 1 bis 2, **dadurch gekennzeichnet, dass** als Vernetzer B) in Kombination mit carboxylfunktionellen Copolymeren A) Di-, Oligo-, Polyamine oder Polyalkylenamine, oder Verbindungen mit zwei oder mehr OH-Gruppen, oder polyvalente Metallionen eingesetzt werden.

6. Verfahren nach Anspruch 1 bis 2, **dadurch gekennzeichnet, dass** in Kombination mit hydroxyfunktionellen Copolymeren A) als Vernetzer B) Verbindungen mit zwei und mehr Silanol- oder Alkoxysilan-Gruppen in monomerer oder kondensierter Form, oder polyvalente Metallionen eingesetzt werden.

7. Verfahren nach Anspruch 1 bis 2, **dadurch gekennzeichnet, dass** in Kombination mit NH-funktionellen Copolymeren A) als Vernetzer B) Di-, Oligo- und Polycarbonsäuren eingesetzt werden.

8. Verfahren nach Anspruch 5 bis 7, **dadurch gekennzeichnet, dass** Vernetzer B) zusammen mit einem Vernetzungskatalysator zugegeben wird, oder das Copolymere A) zusammen mit dem Vernetzer B) zuerst zugegeben wird, und ein Vernetzungskatalysator in dem späteren Schritt zugegeben wird.

9. Verfahren nach Anspruch 1 bis 8, **dadurch gekennzeichnet, dass** Komponente A) in die Refineranlage, vor der Mühle, oder in der Mühle, oder kurz nach der Mühle im ersten Drittel des Entspannungsrohres, zugegeben wird und Komponente B) im letzten Drittel des Entspannungsrohres der Refineranlage, während dem Trocknen der Fasern im Trocknungsrohr, oder nach dem Trocknen der Fasern zugegeben wird.

## Claims

1. A process for producing wood fibreboards by pressing wood fibres which have been treated with binder, in which the wood fibres are boiled and milled at elevated temperature under steam pressure in a refiner unit, subsequently are transferred to a blow-line, then dried and finally pressed under pressure and, if desired, at elevated temperature to produce boards, **characterized in that** the treatment with binder is carried out using a two-component binder, with the one component A) containing functional groups which are nonreactive at elevated temperature and the second component B) containing functional groups which are reactive at elevated temperature and the component A) being added in the refiner unit at a temperature of from 120°C to 200°C prior to the milling step, during the milling step or shortly after the milling step, in the front section of the blow-line and the component B) being added at a lower temperature of not more than 150°C at the end of the blow-line or during or after the drying of the wood fibres and the component A) present being a copolymer comprising one or more comonomer units selected from the group consisting of vinyl esters of unbranched or branched alkylcarboxylic acids having from 1 to 18 carbon atoms, acrylic esters and methacrylic esters of branched or unbranched alcohols having from 1 to 15 carbon atoms, dienes, olefins, vinylaromatics and vinyl halides and from 0.1 to 50% by weight, based on the total weight of the copolymer, of one or more units containing carboxyl, hydroxy or NH groups.

2. Process according to Claim 1, **characterized in that** the copolymer A) comprises comonomer units obtained by copolymerization with ethylenically unsaturated monocarboxylic or dicarboxylic acids or by copolymerization of maleic anhydride as carboxyl-functional comonomer units, comonomer units obtained by copolymerization of hydroxyalkyl acrylates and hydroxyalkyl methacrylates having a C₁-C₈-alkyl radical as hydroxy-functional comonomer units or comonomers selected from the group consisting of (meth)acrylamide, diacetoneacrylamide, maleimide, amides of monoalkyl maleates and fumarates, diamides of maleic and fumaric acids, amides of monovinyl glutarate and succinate, amides of monoallyl glutarate and succinate are copolymerized as NH functional comonomers or the NH functions are added as amino-functional oligomers containing primary or secondary NH groups to the copolymer A).

3. Process according to either of Claims 1 and 2, **characterized in that** the epoxide crosslinkers of the bisphenol A type, diisocyanates, oligoisocyanates or polyisocyanates or compounds containing two or more groups selected from the group consisting of aldehyde, keto and reactive CH groups or compounds containing a plurality of a aziridine, carbodiimide or oxazoline groups are used as crosslinker B).

4. Process according to either of Claims 1 and 2, **characterized in that** copolymers containing the epoxy, N-methylol, ethylene carbonate or isocyanate groups or combinations of these groups are used as crosslinker B), where the polymer compositions for the crosslinker B) are made up of the comonomers described for copolymer A).

5. Process according to either of Claims 1 and 2, **characterized in that** diamines, oligoamines, polyamines or polyalkyleneamines or compounds containing two or more OH groups or polyvalent metal ions are used as crosslinker B) in combination with carboxyl-functional copolymers A).

6. Process according to either of Claims 1 and 2, **characterized in that** compounds containing two or more silanol or alkoxysilane groups in monomeric or condensed form or polyvalent metal ions are used as crosslinker B) in combination with hydroxy-functional copolymers A).

7. Process according to either of Claims 1 and 2, **characterized in that** dicarboxylic, oligocarboxylic and polycarboxylic acids are used as crosslinker B) in combination with NH-functional copolymers A).

8. Process according to any of Claims 5 to 7, **characterized in that** crosslinker B) is added together with a crosslinking catalyst, or the copolymer A) is firstly added together with the crosslinker B) and a crosslinking catalyst is added in the later step.

9. Process according to any of Claims 1 to 8, **characterized in that** component A) is added in the refiner unit before the mill or in the mill or shortly after the mill in the first third of the blow-line and component B) is added in the last third of the blow-line of the refiner unit, during drying of the fibres in the drying tube or after drying of the fibres.

## Revendications

1. Procédé de fabrication de panneaux en fibres de bois par pressage de fibres de bois encollées, dans lequel les fibres de bois sont cuites et broyées dans une installation de raffinage à chaud et par traitement à la vapeur sous pression, sont ensuite transférées dans un tube de détente, sont ensuite séchées, et sont enfin pressées sous pression, et éventuellement à température élevée, pour former des panneaux, **caractérisé en ce que** l'on met en oeuvre, pour l'encollage, un liant à deux composants, où l'un des composants, le composant A), contient des groupes fonctionnels ne réagissant pas à une sollicitation thermique, et l'autre composant, le composant B), contient des groupes fonctionnels réagissant à une sollicitation thermique, le composant A) étant ajouté dans l'installation de raffinage à une température de 120°C à 200°C, avant l'étape de broyage, pendant l'étape de broyage, ou peu après l'étape de broyage dans la section antérieure du tube de détente, et le composant B) étant ajouté à une température plus basse, d'un maximum de 150°C, à la fin du tube de détente, ou bien pendant ou après le séchage des fibres de bois, et où le composant A) est un copolymère à base d'unités d'un ou plusieurs comonomères du groupe comprenant des esters vinyliques d'acides alkylcarboxyliques non ramifiés ou ramifiés comportant de 1 à 18 atomes de carbone, des esters acryliques ou méthacryliques d'alcools ramifiés ou non ramifiés comportant de 1 à 15 atomes de carbone, des diènes, des oléfines, des vinylaromatiques et des halogénures de vinyle, et de 0,1 à 50% en poids, par rapport au poids total du copolymère, d'une ou plusieurs unités contenant des groupes carboxyle, hydroxyle ou NH.

2. Procédé selon la revendication 1, **caractérisé en ce que** le copolymère A) contient en tant qu'unités comonomères à fonctionnalité carboxyle celles obtenues par copolymérisation avec des acides mono- ou dicarboxyliques éthyléniquement insaturés ou par copolymérisation d'anhydride maléique, **en ce qu'**il contient en tant qu'unités comonomères à fonctionnalité hydroxyle celles obtenues par copolymérisation d'acrylates d'hydroxyalkyle et de méthacrylates d'hydroxyalkyle avec des radicaux alkyle en C₁ à C₈, **en ce qu'**on polymérise en tant que comonomères à fonctionnalité NH ceux du groupe comprenant le (méth)acrylamide, le diacétone acrylamide, l'imide maléique, de l'esteramide monoalkylique d'acides maléique et fumarique, du diamide d'acides maléique et fumarique, de l'esteramide monovinylique d'acides glutarique et succinique, de l'esteramide monoallylique d'acides glutarique et succinique, ou bien les fonctionnalités NH sont ajoutées au copolymère A) en tant qu'oligomères à fonctionnalité amino avec des groupes NH primaires ou secondaires.

3. Procédé selon les revendications 1 et 2, **caractérisé en ce que** l'on met en oeuvre en tant que réticulant B) un réticulant époxyde du type bisphénol A, des diisocyanates ou des oligo- ou polyisocyanates, ou des composés comportant deux ou plus de deux groupes de la série des groupes aldéhyde, cétone, CH réactif, ou des composés comportant plusieurs groupes aziridine, carbodiimide ou oxazoline.

4. Procédé selon les revendications 1 et 2, **caractérisé en ce que** l'on met en oeuvre en tant que réticulant B) des copolymères contenant des groupes époxy, N-méthylol, carbonate d'éthylène ou isocyanate ou des combinaisons de ces groupes, les compositions de polymères pour le réticulant B) étant construites sur base des comonomères décrits pour le copolymère A).

5. Procédé selon les revendications 1 et 2, **caractérisé en ce que** l'on met en oeuvre en tant que réticulant B), en combinaison avec le copolymère A) à fonctionnalité carboxyle, des di-, oligo-, polyamines ou polyalkylèneamines, ou des composés comportant deux ou plus de deux groupes OH, ou des ions métalliques polyvalents.

6. Procédé selon les revendications 1 et 2, **caractérisé en ce que** l'on met en oeuvre, en combinaison avec le copolymère A) à fonctionnalité hydroxyle, et en tant que réticulant B), des composés comportant deux et plus de deux groupes silanol ou alcoxysilane sous forme monomère ou condensée, ou des ions métalliques polyvalents.

7. Procédé selon les revendications 1 et 2, **caractérisé en ce que** l'on met en oeuvre, en combinaison avec un copolymère A) à fonctionnalité NH et en tant que réticulant B), des acides di-, oligo- et polycarboxyliques.

8. Procédé selon les revendications 5 à 7, **caractérisé en ce que** le réticulant B) est ajouté en même temps qu'un catalyseur de réticulation, ou bien **en ce que** le copolymère A) est d'abord ajouté avec le réticulant B), et **en ce qu'**un catalyseur de réticulation est ajouté dans l'étape subséquente.

9. Procédé selon les revendications 1 à 8, **caractérisé en ce que** le composant A) est ajouté dans l'installation de raffinage, avant le broyeur ou dans le broyeur, ou peu après le broyeur, dans le premier tiers du tube de détente, et **en ce que** le composant B) est ajouté dans le dernier tiers du tube de détente de l'installation de raffinage, pendant le séchage des fibres dans le tube de séchage, ou après le séchage des fibres.
